# EUROPÄISCHE PATENTSCHRIFT

(11) **EP 1 954 507 B1**
(45) Veröffentlichungstag und Bekanntmachung des Hinweises auf die Patenterteilung: **20.01.2010**
(21) Anmeldenummer: 06818824.2
(22) Anmeldetag: 24.11.2006
(51) Int. Cl.: B42D 15/00, B42D 15/10

(54) **LASERTRANSFER VON SICHERHEITSMERKMALEN**
LASER TRANSFER OF SECURITY FEATURES
TRANSFERT LASER D'ELEMENTS CARACTERISTIQUES DE SECURITE

(30) Priorität: 30.11.2005 DE 102005057474
(43) Veröffentlichungstag der Anmeldung: 13.08.2008
(73) Patentinhaber: Merck Patent GmbH, 64293 Darmstadt (DE)
(72) Erfinder: KLEIN, Sylke, 64380 Rossdorf (DE); ULLMANN, Klaus-Christian, 64625 Bensheim (DE)
(86) Internationale Anmeldenummer: PCT/EP2006/011311
(87) Internationale Veröffentlichungsnummer: WO 2007/062785

(56) Entgegenhaltungen:
- WO-A-02/36356
- WO-A-95/13195
- WO-A-99/16625
- WO-A-99/25562
- DE-A1-102004 053 376

## Beschreibung

Gegenstand der vorliegenden Erfindung ist ein Verfahren zur Erhöhung des Fälschungsschutzes von hochwertigen Produkten, Wert- und Sicherheitsdokumenten durch nicht kopierbare Sicherheitsmerkmale, die mit Hilfe der Lasertechnik in das jeweilige Material übertragen werden. Gegenstand der Erfindung ist ebenfalls ein geeignetes Trägerfoliensystem zur Durchführung des Verfahrens.

Unter nichtkopierbar wird dabei verstanden, dass sich bei einer Fälschung des Produkts, Wert- und Sicherheitsdokuments durch Kopieren die spezifische Eigenschaft des Sicherheitsmerkmals auf den Kopien nicht wiederfinden, wie z.B. Fluoreszenz, Phosphoreszenz, Elektrolumineszenz, spezifische Leitfähigkeit, Farbflop, UV- und IR-Absorption, DNA-Sequenzen oder Eigenschaften, beruhend auf magnetischen, thermochromen, holographischen oder photochromen Effekten.

Nach dem heutigen Stand der Technik ist es möglich Materialien wie Glas; Keramik, Metall und Kunststoffe mit Hilfe der Lasertechnik in - für das menschliche Auge - sichtbaren und leicht zu kopierenden Farben zu, kennzeichnen. Derartige Verfahren werden beispielsweise in den Offenlegungsschriften WO 99/16625, WO 99/25562, U.S. 6,238,847, DE 101 36 479 A1, DE 199 42 316 A1, DE 10 2004 053 376 A1 und DE 10 2004 016 037 A1 beschrieben.

Speziell für Wert- und Sicherheitsdokumente wird die Lasertechnik auch zur Laserablation und/oder Schwärzung von Druckfarben oder des Dokuments selbst, und zur Erzeugung von taktilen Markierungen verwendet, wie aus den Offenlegungsschriften DE 28 36 529, WO 98/03348 und WO 2004/009371 bekannt.

Die computergesteuerte Lasertechnik bietet gegenüber Druckverfahren mit vorgegebenem Druckbild, wie z.B. Sieb-, Schablonen-, Intaglio-, Flexo-, Offset-, Tief-, Tampondruck, die Möglichkeit, jedes einzelne Produkt oder Dokument individuell und personalisiert zu kennzeichnen.

Im Gegensatz zu digitalen Druckverfahren wie Thermotransfer- oder Inkjetdruck ist man durch frei bewegliche Laserköpfe von der Produktgeometrie nahezu unabhängig.

Aufgabe der vorliegenden Erfindung ist es, ein Verfahren zur flexiblen und individuellen Kennzeichnung von hochwertigen Produkten, wie z.B. Wert- und Sicherheitsdokumenten, mit fälschungs- und kopiersicheren Merkmalen unter Verwendung der Lasertechnik zu entwickeln.

Überraschenderweise wurde gefunden, dass man Sicherheitsmerkmale, die in ein geeignetes Schichtsystem eingearbeitet sind, durch Laserstrahlung in das Produkt oder in das Wert- und Sicherheitsdokument - im weiteren nur als Dokument bezeichnet - transferieren kann. Dabei wird die eingebrachte Laserenergie von einem lasersensitiven Material absorbiert und in Wärmeenergie umgewandelt. Die Wärmeeinwirkung auf das Schichtsystem führt zum Ablösen der Sicherheitsmerkmale und deren Übertrag in die oder auf das zu kennzeichnende Produkt oder Dokument.

Gegenstand der vorliegenden Erfindung ist somit ein Verfahren zur flexiblen und individuellen Kennzeichnung von Produkten, Wert- und Sicherheitsdokumenten mit fälschungs- und kopiersicheren Merkmalen, dadurch gekennzeichnet, dass nicht kopierbare Sicherheitsmerkmale in ein Schichtsystem eingearbeitet werden und durch Laserstrahlung in oder auf das Produkt, Wert- oder Sicherheitsdokument transferiert werden.

Ein Vorteil für den Produkt- und Dokumentenfälschungsschutz gegenüber bekannten Techniken, wie Druckverfahren, besteht darin, dass die verwendete Laserstrahlung auch im Produkt bzw. Dokument selbst eine Erwärmung verursachen kann und somit die Sicherheitsmerkmale nicht nur auf die Oberfläche, sondern auch in das Produkt und Dokument bis in eine bestimmte Tiefe hinein übertragen werden können.

Hierfür kommen Laser im Wellenlängenbereich von 157 nm bis 10,6 µm, vorzugsweise im Bereich von 355 nm bis 10,6 µm in Betracht. Besonders bevorzugt werden Diodenlaser (808-980 nm), Nd:YAG- und YVO₄-Laser (355, 534 und 1064 nm) und CO₂-Laser (10,6 µm) eingesetzt. Der Lasertransfer ist sowohl im continuous wave- als auch im Pulsbetrieb möglich. Das geeignete Leistungsspektrum des Lasers umfasst 0,5 bis 300 Watt, (mittlere Laserausgangsleistung) besonders bevorzugt im Bereich 14 bis 30 W, die Pulsfrequenz liegt im Bereich von 1 bis 200 kHz.

Die Parameter des verwendeten Laser hängen von der jeweiligen Anwendung ab und können vom Fachmann ohne weiteres ermittelt werden.

Bei dem erfindungsgemäßen Verfahren besteht das Schichtsystem in einer bevorzugten Ausführungsform, wie in Abb. 1 dargestellt, aus mindestens vier übereinanderliegenden Schichten, wobei als erste Schicht eine Laserlicht-durchlässige Trägerfolie (1) dient, auf die eine laserlichtsensitive Energieabsorberschicht (2) aufgebracht ist, anschließend die Ablöseschicht (3), optional eine Versiegelungsschicht (4), das Beschriftungsmedium (5) und gegebenenfalls als letzte Schicht eine Haftschicht (6), wobei das Beschriftungsmedium kopiersichere Sicherheitsmerkmale enthält und die Laserenergie von dem lasersensitiven Stoff absorbiert und in Wärmeenergie umgewandelt wird und zum Ablösen der Sicherheitsmerkmale und deren Übertrag in die bzw. auf das zu kennzeichnende Wert- oder Sicherheitsdokument führt.

In einer weiteren bevorzugten Ausführungsform, dargestellt in Abb. 2, besteht das Schichtsystem aus mindestens drei übereinandeniegenden Schichten, wobei als erste Schicht eine Laserlicht-durchlässige Trägerfolie (7) dient, die ein oder mehrere laserlichtsensitive Energieabsorber enthält, anschließend die Ablöseschicht (3), optional eine Versiegelungsschicht (4), das Beschriftungsmedium (5) und gegebenenfalls als letzte Schicht eine Haftschicht (6), wobei das Beschriftungsmedium kopiersichere Sicherheitsmerkmale enthält und die Laserenergie von dem lasersensitiven Stoff absorbiert und in Wärmeenergie umgewandelt wird und zum Ablösen der Sicherheitsmerkmale und deren Übertrag in die bzw. auf das zu kennzeichnende Wert- oder Sicherheitsdokument führt.

Gegenstand der Erfindung sind ebenfalls für das Verfahren geeignete Trägerfoliensysteme.

Die Hauptkomponenten des erfindungsgemäßen Schichtsystems (Abbildungen 1 und 2) sind ein geeignetes Trägerfoliensystem, ein lasersensitiver Stoff und das gewünschte kopiersichere Sicherheitsmerkmal in einem Beschriftungsmedium.

Als Materialien für die Trägerfoliensysteme (1) in Abb.1 bzw. (7) in Abb.2 kommen vorzugsweise Kunststofffolien in Betracht, die durch das Laserlicht nicht zerstört werden.

Geeignete Kunststoffe sind Polyester wie Polyethylenterephthalat, Polyolefine wie Polyethylen und Polypropylen, Polyamide, Polyimide, Polyacetale, Polycarbonate, Polyesterester, Polyetherester, Polymethylmethacrylate, Polyvinylacetal, Polyvinylchlorid, Polystyrol, Acrylnitril-Butadien-Styrol, Acrylnitril-Styrol-Acrylester, Polyetherketone, Polyethersulfone, deren Copolymere und/oder Mischungen.

Von den genannten Kunststoffen sind insbesondere Kunststofffolien aus Polyethylenterephthalat, Polyethylen und Polypropylen geeignet.

Der lasersensitive Stoff wird auf das Trägerfoliensystem (1) als Schicht (2) in Abb.1 aufgetragen oder ist im Trägerfoliensystem (7) in Abb.2 bereits enthalten. Im letzteren Fall ist die Trägerfolie (7) dann nicht mehr transparent oder transluzent für das Laserlicht, muss aber weiterhin während der Laserbestrahlung stabil sein.

Die Einarbeitung des lasersensitiven Stoffes kann erfolgen durch:
- homogene Einfärbung der Trägerfolie, d.h. mit konstantem Füllgrad an lasersensitiven Material innerhalb des Trägerfoliensystems oder
- durch graduelle Einfärbung der Trägerfolie, d.h. mit einem Gradienten im Füllgrad an lasersensitivem Material.

Die Trägerfoliensysteme (1) und (7) können zusätzlich mit nicht eingefärbten Folien verbunden oder in solchen eingebettet sein, um ein mögliches Durchschlagen des lasersensitiven Materials in das Beschriftungsmedium zu verhindern.

Das Trägerfoliensystem kann mit dem Fachmann bekannten Verfahren, wie z. B. kaltes und warmes Verkleben, Aufextrudieren, Kalandrieren und Laminieren zusammengefügt werden.

Als lasersensitive Stoffe können alle Materialien verwendet werden, die im angegebenen Wellenlängenbereich die Laserenergie ausreichend absorbieren und in Wärmeenergie umwandeln.

Bei den für die Erfindung geeigneten lasersensitiven Stoffe handelt es sich vorzugsweise um Materialien, die ausgewählt sind aus der Gruppe Kohlenstoff, Ruß, Metalloxide, wie z.B. Sn(Sb)O₂, TiO_{2,} Ruß, Graphit, Anthracen, IR-absorbierenden Farbmitteln, wie z.B. Perylene/Rylene, Pentaerythrit, Kupferhydroxidphosphaten, Molybdändisulfiden, Antimon(111)oxid und Wismuthoxychlorid, plättchenförmigen, insbesondere transparenten oder semitransparenten Substraten aus z. B. Schichtsilikaten, wie etwa synthetischer oder natürlicher Glimmer, Talkum, Kaolin, Glasplättchen, SiO₂-Plättchen oder synthetischen trägerfreien Plättchen. Weiterhin kommen auch plättchenförmige Metalloxide, wie z. B. plättchenförmiges Eisenoxid, Aluminiumoxid, Titandioxid, Siliziumdioxid, LCP's (Liquid Crystal Polymers), holographische Pigmente, leitfähige Pigmente, beschichtete Graphitplättchen oder deren Gemische.

Als plättchenförmige Pigmente können auch Metallpulver eingesetzt werden, die unbeschichtet oder auch mit einer oder mehreren Metalloxidschichten bedeckt sein können; bevorzugt sind z. B. Al-, Cu-, Cr-, Fe-, Au-, Ag- und Stahlplättchen. Sollten korrosionsanfällige Metallplättchen wie z. B. Al-, Fe- oder Stahlplättchen unbeschichtet eingesetzt werden, werden sie vorzugsweise mit einer schützenden Polymerschicht überzogen.

Neben plättchenförmigen Substraten können auch kugelförmige Pigmente eingesetzt werden, z. B. aus Al, Cu, Cr, Fe, Au, Ag und/oder Fe. Besonders bevorzugte Substrate sind mit ein oder mehreren Metalloxiden beschichtete Glimmerschuppen.

Als Metalloxide werden dabei sowohl farblose hochbrechende Metalloxide, wie insbesondere Titandioxid, Antimon(III)oxid, Zinkoxid, Zinnoxid und/oder Zirkoniumdioxid verwendet als auch farbige Metalloxide, wie z. B. Chromoxid, Nickeloxid, Kupferoxid, Kobaltoxid und insbesondere Eisenoxid (Fe₂O₃, Fe₃O₄). Insbesondere bevorzugt wird als lasersensitive Komponente Antimon(III)oxid allein oder in Kombination mit Zinnoxid verwendet.

Diese Substrate sind bekannt und größtenteils kommerziell erhältlich, z. B. unter der Marke Iriodin^{®} Lazerflair der Fa. Merck KGaA, und/oder können nach dem Fachmann bekannten Standardverfahren hergestellt werden.

Pigmente auf der Basis transparenter oder semitransparenter plättchenförmiger Substrate werden z. B. beschrieben in den deutschen Patenten und Patentanmeldungen 14 67 468, 19 59 998, 20 09 566, 22 14 454, 22 15 191, 22 44 298, 23 13 331, 25 22 572, 31 37 808, 31 37 809, 31 51 343, 31 51 354, 31 51 355, 32 11 602, 32 35 017, 38 42 330, 44 41 223.

Beschichtete SiO₂-Plättchen sind z. B. bekannt aus der WO 93/08237 (nasschemische Beschichtung) und der DE-OS 196 14 637 (CVD-Verfahren).

Mehrschichtpigmente basierend auf Schichtsilikaten sind beispielsweise aus den deutschen Offenlegungsschriften DE 196 18 569, DE 196 38 708, DE 197 07 806 und DE 198 03 550 bekannt. Besonders geeignet sind Mehrschichtpigmente, die folgenden Aufbau besitzen:
Glimmer + TiO₂ + SiO₂ + TiO₂
Glimmer + TiO₂ + SiO₂ + TiO₂/Fe₂O₃
Glimmer + TiO₂ + SiO₂ + (Sn, Sb)O₂
SiO₂-Plättch + TiO₂ + SiO₂ + TiO₂

Besonders bevorzugte lasersensitive Stoffe sind Ruße wie Flammen- und Gasruße.

Der lasersensitive Stoff kann auch ein Gemisch aus zwei oder mehreren der genannten Komponenten sein.

Wird der lasersensitive Stoff als Schicht (2) auf den Träger (1) aufgetragen (Abb. 1), z.B. aufgedruckt, so ist dieser zu 0,5 - 40 Gew.%, vorzugsweise 5-38 Gew.%, insbesondere 7-35 Gew.% bezogen auf das Gesamtgewicht des flüssigen Druckmediums vorhanden.

Wird der lasersensitive Stoff direkt in den Träger (7) in Abb. 2 eingearbeitet, z.B. extrudiert und kalandriert, so ist dieser mit effektiv 0,5-10 Gew.%, vorzugsweise 1-8 Gew.%, insbesondere 1,5-6 Gew.%, im Träger (7) vorhanden.

Das Beschriftungsmedium (5) mit dem gewünschten Sicherheitsmerkmal wird als Schicht auf das Trägerfoliensystem aufgebracht und besteht im wesentlichen aus Bindemittelsystem (Bindemittel ist in der Regel bereits in geeignete Lösungsmittel eingebracht und kann kommerziell bezogen werden), Sicherheitsmerkmal, Füllstoffen und gegebenenfalls Farbmitteln und Additiven.

Das Beschriftungsmedium enthält vorzugsweise 20 - 90 Gew.% an Bindemittelsystem, insbesondere 40 - 85 Gew.%, und ganz besonders bevorzugt 60 - 80 Gew.% bezogen auf die Gesamtmasse des Beschriftungsmediums.

Dem Fachmann bekannte Bindemittel für das Beschriftungsmedium sind insbesondere Cellulose, Cellulosederivate, wie z. B. Cellulosenitrat, Celluloseacetat, hydrolisierte/acetalisierte Polyvinylalkohole, Polyvinylpyrrolidone, Polyacrylate wie auch Copolymere aus Ethylen/ Ethylenacrylat, Polyvinylbutyrale, Epoxidharze, Polyester, Polyisobutylen, Polyamide.

Der Einsatz von Farbmitteln hängt davon ab, ob man außer dem nichtkopierbaren Sicherheitsmerkmal noch eine deutlich sichtbare Markierung / Beschriftung auf das Produkt oder Dokument aufbringen möchte.

Als fälschungssichere, nicht kopierbare Sicherheitsmerkmale, die im Beschriftungsmedium (5) enthalten sein können, kommen insbesondere in Betracht:

**Tabelle 1: Sicherheitspigmente, -farbstoffe**

| **Material für Sicherheitsmerkmal** | **Anregung durch** | **Emission von** | **Beispiele für Sicherheitsmerkmal- Materialien** |
|---|---|---|---|
| IR-Pigment, -farbstoff IR-upconverter IR-downconverter IR-Pigment, -farbstoff mit eindeutig detek- tierbarer Absorption | IR IR VIS IR | IR VIS NIR Detektion der feh- lenden Absorptionslinien | Amino-funktionalisierte Cumarine, Perylentetracarboxdümide, Antra- cene, Oxysulfide und Oxychloride/ -fluoride von Selten-Erdmetallen, Selten-Erdmetall-dotierte Metall/Schwermetallhalogenide (z.B. Na (Y, Nd, Er, Tm, Yb) F₄: Dotieratom |
| Primäres/sekundäres UV-Fluoreszenz- pigment, -farbstoff | UV (best. λ) UV + Wasser, Säure bzw. Base | UV UV | Polycyclische Verbindungen wie Uranin, Cumarine, -derivate, (Rhodamine, Eosine), Selten- erdmetall-Komplexe (Eu, Gd, Ru) Naphthopyrane, Spiro-oxazine, Quinoline, Pyrene, Thiophene |
| Phosphoreszenz- pigment, -farbstoff | UV | Nachleuchten im VIS | ZnS-, Eralkalialuminat-basierende Pigmente, Phosphore |
| Laserfarbstoff | Blitzlampe, Laser | UV bis NIR | Szintillator-Farbstoffe, Cumarine, Rhodamine, Cyanine, Rylene, Pyrromethene |
| Photochromes Pigment, Farbstoff | UV- bzw. starkes Tageslicht | VIS | Pyranine, Pyroninderivate, Perylene, Cumarine, Stilbene, , Rhodamine, Pyrolopyrole, Quinoline, Tinopale, Eosine und Uranin, Seltene Erdmetallkomplexe |
| Thermochromes | Temperatur- | Farbwechsel im | Flüssigkristalle, ZnO, Quecksilber- |
| Pigment, -farbstoff | änderung | VIS | (II)-iodid, Silberiodo-mercurat, Kobalt-(II)-chlorid, Leucofarbstoffe, |
| Elektrolumineszie- rendes Polymer, Farbstoff | elektrischer Impuls | VIS | dialkoxysubstituierte Pöly-p- phenylen-vinylen, Oligothiophene, Luminophore, Phosphor- verbindungen |
| Optisch variables Pigment | Änderung des Betrachtungswinkels | Farbwechsel innerhalb VIS | Oxid-beschichtete Glimmer-, SiO₂-Glasplättchen |
| Irisierendes Pigment (Perlglanz) | Änderung des Betrachtungs-winkels | Regenbogen-effekt innerhalb VIS, Perlmuttglanz | Beschichtete Glimmer-, SiO₂-Glasplättchen |
| Taggants | abhängig vom Funktionsprinzip des Taggants | | IR-taggants, synth. DNA, organische Moleküle, mikro- bzw. nanokristalline Teilchen bestimmter Form, Farbe (microtaggants), fluoreszierende Partikel, magnetische Partikel (Eisenoxide), Biotaggants |
| Leitfähiges Pigment | Auslesen der Daten durch RF | | Silber-, Kupfer-, Kohlenstoff-basierende Druckfarben |
| Magnetisches Pigment | Äußeres magnetisches Feld | | magnetische Partikel (Eisenoxide), Eisenoxid beschichtete Plättchen wie z.B. Glimmer |
| Holographisches Pigment | Änderung des Betrachtungswinkels | | Aufgedampfte oder aufgesputterte Al-Schichten |

| | | | |
|---|---|---|---|
| IR: Infraroter Wellenlängenbereich (300 µm bis 770 nm), NIR: nahes Infrarot VIS: Sichtbarer Bereich (770 bis 390 nm) UV: Ultravioletter Wellenlängenbereich (390 nm bis 5 nm) RF: Radio Frequenz( 30 bis 500 kHz (LF), 10 bis 15 MHz (HF), 850 bis 950 MHz (UHF) | | | |

Das Sicherheitsmerkmal ist in der Regel in dem Beschriftungsmedium in Mengen von 0,001 - 40 Gew.% enthalten. Bei den holographischen Anwendungen sind reine (100 %ige) Aluminiumschichten notwendig um einen Effekt zu erzielen. Bei den Farbflop-Pigmenten liegen die Konzentrationen im Bereich von 20- 30 Gew.%, während bei den Taggants bereits Konzentrationen im ppm-Bereich ausreichen.

Für die Applikation des jeweiligen Sicherheitsmerkmals hervorragend geeignet sind z.B. Druckmedien, in die die Sicherheitspigmente/-farbstoffe in reiner Form oder in Form von nano- bzw. mikrokristallinen Partikelsystemen eingearbeitet sind. Dabei können die Sicherheitspigmente/-farbstoffe in der Partikelmatrix (z.B. Kunststoffmatrix) homogen oder auch separat, z.B. in verschiedenen Schichten, verteilt sein.

Gleichfalls können mit diesen Sicherheitspigmenten/ -farbstoffen homogen eingefärbte Kunststoffe als Beschichtungsmaterial für anorganische Pulver oder Plättchen (synthetischer oder natürlicher Glimmer, Talkum, Kaolin, Glasplättchen, -pulver, SiO₂-Plättchen -pulver, Nano- bzw. Mikropartikel, Metalloxide) dienen, die ebenfalls in Druck- oder Beschichtungsverfahren auf das Trägerfoliensystem (1) oder (7) aufgebracht werden.

Geeignete Kunststoffe für die Partikelsysteme bzw. -beschichtungen mit Sicherheitsmerkmalen sind dabei Polystyrol-, Polyacrylnitril-, Polymethylmethacrylat-, Melamin-Alkyd-Polymere, ausgehärtete Kunststoffharze wie Melamin-Formaldehyd-Harze.

Gegebenfalls können zwischen der lasersensitiven Schicht (2) bzw. dem Trägersystem (7) und dem Beschriftungsmedium (5) eine Ablöseschicht (3) und eine Versiegelungsschicht (4) eingefügt werden.

Die Ablöseschicht (3) erleichtert das saubere Ablösen und Übertragen des Sicherheitsmerkmals beim Lasertransfer. Sie besteht im wesentlichen (> 95 Gew.%) aus Wachsen. Es sind natürliche Wachse, wie z. B. Carnauba-, Candelilla-, Montanwachs, und synthetische Wachse, wie z.B. Polyolefinwachse, Paraffinwachse, mit einem Schmelzpunkt von 50-140 °C, jedoch bevorzugt mit einem Schmelzpunkt von 75-120 °C. geeignet.

Die Versiegelungsschicht (4) bietet einen zusätzlichen Schutz des transferierten Sicherheitsmerkmals im Beschriftungsmedium (5) gegenüber den jeweiligen äußeren Einflüssen. Die Versiegelungsschicht (4) ist aber nicht zwingend erforderlich.

Die Versiegelung erfolgt mit Hilfe von transparenten Schichten aus Polymeren, die vorzugsweise Glastemperaturen≥ 90°C, insbesondere zwischen 100 - 120 °C aufweisen. Diese Polymerschicht kann als separate Schicht aufgetragen werden oder die Sicherheitsmerkmale bereits im Beschriftungsmedium (5) umschließen und so versiegeln. Die Versiegelung besteht vorzugsweise aus den Polymeren des Styrols, des Vinylchlorids, des Vinylfluorids, des Methylmethacrylats bzw. hydroxyfunktioneller Acrylate.

Zur Unterstützung des Lasertransfers des Beschriftungsmediums (5) vom Folienträgersystem in das Produkt oder Dokument kann gegebenenfalls eine Haftschicht (6) auf das Beschriftungsmedium (5) aufgebracht werden, die entweder unter Lasereinwirkung aktiviert wird oder bereits klebende Eigenschaften besitzt.

Die Haftschicht (6), sofern vorhanden, besteht im wesentlichen (> 95 Gew.%) aus Thermoplasten und Füllstoffen. Sie ist so ausgelegt, dass erst unter Lasereinwirkung eine Klebkraft und damit Haftung entfaltet wird.

Als bevorzugte Thermoplasten kommen Polyvinylchlorid, modifiziertes Kolophoniumharz, Polyethylenvinylacetat, Ethylenvinylacetatterpolymere, chloriertes Polypropylen und Polyethylen, Polyester und Polyurethane zum Einsatz.

Als Füllstoffe werden vorzugsweise Kreide, Kalkspat, Calciumcarbonat, Bariumsulfat und gefällte Kieselsäure (SiO₂) verwendet. Das bevorzugte Verhältnis Füllstoff zu Thermoplasten beträgt 1 : 0,5 bis 1 : 1.

Für Haftschichten mit klebenden Eigenschaften kommen sämtliche Kleber für Foliensysteme auf PUR-, Acrylat- oder Kautschukbasis in Frage, insbesondere Zwei-Komponenten-Polyurethan-Kleber, vernetzte Acrylathotmelt-Kleber mit K-Werten > 20 (Acronal^{®} Klebertypen, Fa. BASF) wie auch Harze auf Kolophonium- und Kohlenwasserstoffharzbasis.

Die Haftschicht (6) wird auf das Beschriftungsmedium (5) in einer Schichtdicke von 0,3 bis 10 µm aufgetragen, besonders bevorzugt in einer Schichtdicke von 0,5 bis 2 µm.

Das Schichtsystem besitzt eine Gesamtschichtdicke von 30 - 350 µm, vorzugsweise von 40 - 300 µm, insbesondere von 50 - 250 µm.

Mit Hilfe des erfindungsgemäßen Lasertransfers von kopiersicheren Sicherheitsmerkmalen ist es möglich
- Produkte, insbesondere Markenartikel und technische Güter aus Kunststoff, Kunststofffolien, Leder, Holz und Textilien
- Produktverpackungen und Etiketten aus Papier, Pappe, Karton, Kunststoff, Kunststofffolien
- Wertdokumente aus Papier, Pappe, Karton, Kunststoffe, Kunststofffolien und Laminate wie Banknoten, Bank - und Kreditkarten, Schecks, Scheckkarten, Wertpapiere, Urkunden, Ausweise, Wert- und Briefmarken, Zertifikate, Identifikationskarten, Prüfungsbescheinigungen, Bahn- und Flugtickets, Eintrittskarten, Telefonkarten, etc.
mit einem fälschungs- und kopiersicheren Schutz zu versehen.

Bezüglich der räumlichen Positionierung kann das Sicherheitsmerkmal als verstecktes Merkmal in einem sichtbaren Beschriftungsfeld liegen und mit den entsprechenden technischen Hilfsmitteln sichtbar gemacht werden oder es befindet sich an unbekannter, nicht sichtbar markierter Stelle des Produkts oder Dokuments.

Die folgenden Beispiele sollen die Erfindung erläutern ohne sie jedoch zu begrenzen.

Alle Prozentangaben in der Beschreibung und in den Beispielen, sofern nicht anders angegeben, sind Gewichtsprozent.

### Ausführungsbeispiele

### Beispiel 1: Herstellung einer homogen schwarz eingefärbten Trägerfolie (1)

Masterbatche aus Polyethylen (PE), Polypropylen (PP) oder Polyethylenterephthalat (PET) mit Rußgehalten von 3-12 Gew.% werden in den üblichen Herstellprozessen wie Extrudieren und Kalandrieren zu Folien verarbeitet, die anschließend noch biaxial gereckt werden. Der effektive Rußgehalt einer geeigneten PE-Folie liegt zwischen 2,5 - 5 Gew.%.

Die homogen eingefärbte schwarze Folie kann zusätzlich noch mit einer nicht eingefärbten Folie aus Polyethylenterephthalat verbunden sein. Zum Beispiel wird schwarz eingefärbtes PE, PET oder PP auf eine 12 µm starke PET-Folie bei Verarbeitungstemperaturen von 120 - 160 °C aufextrudiert und anschließend kalandriert. Die Auftragsgewichte des schwarz eingefärbten PE, PET oder PP liegen zwischen 20 - 50 g/m². Die Dicke des fertigen Verbundes liegt zwischen 20 - 80 µm.

Alternativ kann der Verbund der Trägerfolien durch eine Heißlaminierung der schwarz eingefärbten PE, PET- oder PP-Folie mit der PET-Folie bei ca. 140°C oder kaltes Kaschieren mit handelsüblichen Klebstoffen (Acrylatkleber, 2-Komponenten-Polyurethanen oder Hotmelts) hergestellt werden.

Anschließend wird das Trägerfoliensystem mit Beschriftungsmedium und ggf. mit Ablöse-, Versiegelungs- und Haftschichten beschichtet.

### Beispiel 2: Herstellung einer graduell schwarz eingefärbten Trägerfolie (7) (mit Gradienten im Füllgrad)

Es werden zunächst einzelne Masterbatche aus Polyethylen (PE), Polypropylen (PP) oder Polyethylenterephthalat (PET) mit Ruß- oder Eisenoxidgehalten von 3 - 15 % hergestellt.

Für eine graduell schwarz eingefärbte Folie wird mit der Herstellung der ungefüllten oder der am höchsten gefüllten Folie als Basisfolie begonnen und die nachfolgenden Füllgradstufen (z.B. in 1 %-Schritten) auf diese Basisfolie aufextrudiert und kalandriert.

Eine andere Variante besteht darin, die Folien mit den unterschiedlichen Füllgraden einzeln herzustellen und wie im Beispiel 1 beschrieben zu einem Verbund zu laminieren oder zu kaschieren.

Zusätzlich kann auch die graduell schwarz eingefärbte Folie - wie bereits in Beispiel 1 ausführlich für die homogen schwarz eingefärbte Folie beschrieben - in nicht eingefärbten Folie aus Polyethylenterephthalat beidseitig einlaminiert oder mit dieser verbunden werden.

Die Dicke des fertigen Verbundes beträgt 20 - 80 µm.

anschließend wird das Trägerfoliensystem mit Beschriftungsmedium und mit Ablöse-, Versiegelungs- und Haftschichten beschichtet.

### Beispiel 3: Herstellung einer lasersensitiven Schicht (2)

74-80.0Gew.% Ethylacetat
6 - 6,5 Gew.% PVB (Polyvinylbutyral, Pioloform^{®}, Fa. Wacker-Chemie) 13,5-20,0 Gew.% Sn(Sb)O₂ (d₅₀ Wert < 1,1 µm) (Fa. Du Pont)

Polyvinylbutyral wird im vorgelegten Lösungsmittel Ethylacetat gelöst und gut verrührt. Anschließend wird die lasersensitive Komponente Sn(Sb)O₂ eingerührt und eine homogene Farbe hergestellt.

Die Farbe wird im Tiefdruck mit einem Auftragsgewicht von 0,5-10 g/m² auf die Trägerfolie (1) bzw. (7) verdruckt.

### Beispiel 4: Herstellung einer lasersensitiven Schicht (2)

| | |
|---|---|
| 74,0 - 80,0 Gew.% | Ethylacetat |
| 6,0 - 6,5 Gew.% | PVB (Polyvinylbutyral, Pioloform^{®}, Fa. Wacker-Chemie) |
| 13,5 - 20,0 Gew.% | Gasruß (d₅₀ Wert < 17nm) (Spezialschwarz 6, Fa. Degussa) |

Die Verarbeitung erfolgt wie in Ausführungsbeispiel 3 beschrieben. Als lasersensitive Komponente wird Gasruß eingesetzt.

### Beispiel 5: Herstellung einer lasersensitiven Schicht (2)

| | |
|---|---|
| 44,0 - 45,0 Gew.% | Masterblend 50 (Fa. SICPA-AARBERG AG) |
| 30,0 - 35,0 Gew% | Iriodin^{®} Lazerflair 825 (Teilchengröße < 20 µm) (Fa. Merck KGaA) |
| 20,0 - 25,0 Gew% | Ethylacetat/ Ethanol (1:1) |

Das lasersensitive Material Iriodin^{®} Lazerflair 825 wird in das Druckmedium Masterblend 50 schonend eingetragen und im Tiefdruck gedruckt. Mit dem Lösungsmittelgemisch Ethylacetat/Ethanol kann die gewünschte Viskosität eingestellt werden. Das Auftragsgewicht beträgt 0,5 - 1g/cm².

### Beispiel 6: Herstellung einer Ablöseschicht (3)

| | |
|---|---|
| 80 Gew.% | Toluol |
| 15 Gew:% | Methylethylketon (MEK) |
| 5 Gew.% | Esterwachs (Tropfpunkt 90°C) |

Das Esterwachs wird im Lösungsmittelgemisch gelöst und gut verrührt.

### Beispiel 7: Herstellung einer Ablöseschicht (3)

| | |
|---|---|
| 99,5 Gew.% | Toluol |
| 0,5 Gew.% | Esterwachs |

Das Esterwachs wird in Toluol gelöst und gut verrührt.

### Beispiel 8: Herstellung einer Versiegelungsschicht (4)

| | |
|---|---|
| 55 - 60 Gew.% | Xylol |
| 25 - 30 Gew.% | Polystyrol |
| 10-15 Gew.% | PE-Wachs |

Das PE-Wachs und Polystyrol werden in Xylol gelöst und mit einem Dissolver homogenisiert.

### Beispiel 9: Herstellung einer Versiegelungsschicht (4)

| | |
|---|---|
| 75 - 80 Gew.% | n-Butylacetat |
| 15-20 Gew.% | Polystyrol |
| 0,5 1 Gew.% | Ethylcellulose |
| 0,5 - 1 Gew.% | UV-Stabilisator |

Die Verarbeitung erfolgt wie in Beispiel 8 beschrieben.

### Beispiel 10: Herstellung einer Versiegelungsschicht (4)

| | |
|---|---|
| 40,0 Gew.% | Methylethylketon |
| 23,0 Gew.% | Toluol |
| 10,0 Gew.% | Cyclohexanon |
| 19,5 Gew.% | PMMA (T_{g}: 122 °C) (Fa. Degussa) |
| 7,5 Gew.% | PE-Wachs |

Das PE-Wachs und PMMA werden im Lösungsmittelgemisch gelöst und mit einem Dissolver homogenisiert.

### Beispiel 11: Herstellung eines Beschichtungsmediums (5) mit Secutag^{®} Taggants der Firma Simons Druck + Vertrieb GmbH, Nottuln

Es werden verschieden Typen von Secutag^{®} Farbkodierungspartikel mit unterschiedlichen Korngrößenverteilungen verwendet. Teilchengrößenbereich liegt zwischen 5-45 µm.

| | |
|---|---|
| 0,1 - 5 T | Secutag Farbkodierungspartikel |
| 10 T | Colorcode Turquoise-Lilac (Farbflop-Pigment der Fa. Merck KGaA) |
| 60-80 T | Bargofor Tiefdruckbinder (Fa. SICPA) |

Die jeweilige Farbkodierungstype wird zusammen mit dem Perlglanzeffektpigment in das Bindemittelsystem unter Vermeidung hoher Scherkräfte eingerührt. Anschließend erfolgt die Einstellung auf Druckviskosität (DIN 4-Becher (DIN 53211) 14-25 s).

Zu 65 g Druckfarbenkonzentrat (s. o.) werden 35 g Ethoxypropanol zugegeben.

Die Verdruckung der Farbe erfolgt im Tiefdruck unter Verwendung eines geeigneten Tiefdruckrasters (z. B. 60 Linien/cm, elektronisch graviert) auf einer geeigneten Druckmaschine (z. B. Moser-Rototest). Die Schichtdicke beträgt 4 - 8 µm.

### Beispiel 12: Herstellung eines Beschichtungsmediums (5) mit IR-up-convertern von Fa. Stardust

Es werden verschieden Typen von sogenannten "up-coverting luminescent phosphors" der Fa. Stardust (Bellevue, WA, USA) eingesetzt.
1. Z0011
2. P0013
3. F0027
4. K0080
5. Y0037

Teilchengrößenbereich liegt zwischen 2-10 µm.

| | |
|---|---|
| 1 - 10 T | Feine Type up-coverting luminescent phosphor |
| 5 - 30 T | Colorcode Turquoise-Lilac |
| 60 - 80T | Bargofor Tiefdruckbinder (Fa. SICPA) |

Der jeweilige up-converter wird zusammen mit dem Perleffektpigment in das Bindemittelsystem unter Vermeidung hoher Scherkräfte eingerührt. Anschließend erfolgt die Einstellung auf Druckviskosität (DIN 4-Becher (DIN 53211) 14-25 s).

Zu 65 g Druckfarbenkonzentrat (s. o.) werden 35 g Ethoxypropanol zugegeben.

Die Verdruckung der Farbe erfolgt im Tiefdruck unter Verwendung eines geeigneten Tiefdruckrasters (z. B. 60 Linien/cm, elektronisch graviert) auf einer geeigneten Druckmaschine (z. B. Moser-Rototest). Die Schichtdicke beträgt 4 - 8 µm.

### Beispiel 13: Herstellung eines Beschichtungsmediums (5) mit UVfluoreszierenden Farbstoffen

Es werden verschieden Typen von UV-fluoreszierender Farbstoffe der Fa. Nanosolutions (Hamburg) in Kombination mit Perleffektpigmenten der Fa. Merck eingesetzt.
1. REN-X UC grün
2. REN-X grün
3. REN-X rot
Z. B. 10 - 30 T Colorcode Turquoise-Lilac
60 - 80 T Bargofor Tiefdruckbinder (Fa. SICPA)

Der jeweilige Fluoreszenzfarbstoff wird zusammen mit dem Perleffektpigment in das Bindemittelsystem unter Vermeidung hoher Scherkräfte eingerührt. Anschließend erfolgt die Einstellung auf Druckviskosität (DIN 4-Becher (DIN 53211) 14-25 s).

Zu 65 g Druckfarbenkonzentrat (s. o.) werden 35 g Ethoxypropanol zugegeben.

Die Verdruckung der Farbe erfolgt im Tiefdruck unter Verwendung eines geeigneten Tiefdruckrasters (z. B. 60 Linien/cm, elektronisch graviert) auf einer geeigneten Druckmaschine (z. B. Moser-Rototest). Die Schichtdicke beträgt 4 - 8 µm.

### Beispiel 14: Herstellung eines Beschichtungsmediums (5) mit magnetischen Partikeln (Eisenoxid beschichtete Glimmerpigmente)

1. Colorona^{®} Blackstar Gold (Fa. Merck KGaA)
2. Colorona^{®} Blackstar Silver (Fa. Merck KGaA)
3. Colorona^{®} Blackstar Blue (Fa. Merck KGaA)
4. Colorona^{®} Blackstar Red (Fa. Merck KGaA)
10-30 T-Colorona^{®} Blackstar (Perlglanzpigment, Fa. Merck KGaA) 60-80 T Bargofor Tiefdruckbinder (Fa. SICPA)

Das jeweilige Pigment wird in das Bindemittelsystem unter Vermeidung hoher Scherkräfte eingerührt. Anschließend erfolgt die Einstellung auf Druckviskosität (DIN 4-Becher (DIN 53211) 14-25 s).

Zu 65 g Druckfarbenkonzentrat (s. o.) werden 35 g Ethoxypropanol zugegeben.

Die Verdruckung der Farbe erfolgt im Tiefdruck unter Verwendung eines geeigneten Tiefdruckrasters (z. B. 60 Linien/cm, elektronisch graviert) auf einer geeigneten Druckmaschine (z. B. Moser-Rototest). Die Schichtdicke beträgt 4 - 8 µm.

### Beispiel 15: Herstellung eines Beschichtungsmediums (5) mit irisierenden Pigmenten (Interferenzpigmente)

Das Pigment Iriodin^{®} 201 wird zu 30 Gew.% wird in das Bindemittelsystem unter Vermeidung hoher Scherkräfte eingerührt. Anschließend erfolgt die Einstellung auf Druckviskosität (DIN 4-Becher (DIN 53211) 14-25 s).

Zu 65 g Druckfarbenkonzentrat (s. o.) werden 35 g Ethoxypropanol zugegeben.

Die Verdruckung der Farbe erfolgt im Tiefdruck unter Verwendung eines geeigneten Tiefdruckrasters (z. B. 60 Linien/cm, elektronisch graviert) auf einer geeigneten Druckmaschine (z. B. Moser-Rototest). Die Schichtdicke beträgt 4 - 8 µm.

### Beispiel 16: Herstellung eines Beschichtungsmediums (5) mit optisch variablen Pigmenten

| | |
|---|---|
| 20-25 Gew.% | Pigment Viola Fantasy (Fa. Merck KGaA) |
| 75 Gew.% | Nitrocellulose/Alkohol Verschnitt |

Das Pigment wird in das Bindemittelsystem unter Vermeidung hoher Scherkräfte eingerührt. Anschließend erfolgt die Einstellung auf Druckviskosität (DIN 4-Becher (DIN 53211) 14-25 s).

Zu 65 g Druckfarbenkonzentrat (s. o.) werden 35 g Ethoxypropanol zugegeben.

Die Verdruckung der Farbe erfolgt im Tiefdruck unter Verwendung eines geeigneten Tiefdruckrasters (z. B. 60 Linien/cm, elektronisch graviert) auf einer geeigneten Druckmaschine (z. B. Moser-Rototest). Die Schichtdicke beträgt 4-8 µm.

### Beispiel 17: Herstellung eines Beschichtungsmediums (5) mit UVfluoreszierenden Partikeln (Taggants)

| | |
|---|---|
| 40 - 45 Gew.% | Senolith^{®} Dispersionslack (Fa. Weilburger Graphics GmbH) |
| 30 - 35 Gew.% | Sandopers Gelb E-HRD (Fa. Clariant) |
| 0,0001 - 1 Gew.% | Melaminpartikel (Teilchengröße 1-5 µm), eingefärbt mit z.B. Rhodamin B |

Die wässrige Pigmentpräparation wird in den Dispersionlack eingebracht. Die im UV-Licht fluoreszierenden kugelförmigen Melaminpartikel werden in einer Polykondensationsreaktion in wässriger Rhodamin B-Lösung hergestellt, gewaschen, filtriert und dem Beschichtungsmedium durch Rühren untergemischt.

Aufgrund der kleinen Teilchengröße und der nur in sehr geringen Konzentration benötigten Melaminpartikel handelt es sich hier um ein tatsächlich verstecktes Merkmal, das nur unter dem UV-Mikroskop detektierbar ist.

Mit steigender Teilchengröße und -konzentration werden die Melaminpartikel unter handelsüblichen UV-Lampen sichbar.

Größere Melaminpartikel können erhalten werden, wenn Trägersubstrate wie Glimmerplättchen o.ä. mit fluoreszierenden Melaminharzen beschichtet werden.

### Beispiel 18: Herstellung einer Haftschicht (6)

| | |
|---|---|
| 18 Gew.% | Aceton |
| 62 Gew.% | Toluol |
| 3 Gew.% | Chloriertes Polyolefin |
| 5 Gew.% | Polyvinylchlorid (Tg 76 °C) |
| 2 Gew.% | Kolophonium-modifiziertes Harz (Erweichungspunkt 92 °C) |
| 10 Gew.% | Siliciumdioxid |

Die Verarbeitung erfolgt wie in Beispiel 8 beschrieben.

Der Erweichungspunkt bzw. die Glasübergangstemperatur werden bestimmt nach DIN EN 6032 bzw. DIN EN ISO 306.

### Beispiel 19: Herstellung eines Multilayer-Beschriftungsbandes

Auf einen der in Beispiel 1 oder 2 beschriebenen Trägerfolienverbunde (Beispiele 3-5) mit intrinsisch enthaltenem lasersensitivem Pigment (7) oder extra aufgetragener lasersensitiven Schicht (2) wird wahlweise eine Ablöseschicht (3) (Beispiele 6-7) in einer Schichtdicke von 0,01 - 2 µm aufgetragen.

Darauf kann je nach Anwendungszweck die Beschichtung mit einer Versiegelungsschicht (4) (Beispiele 8-10) in einer Schichtdicke von 0,01 - 2 µm erfolgen.

Das Beschriftungsmedium (5) (Beispiele 11-17) kann anschließend in einer Schichtdicke von 2 - 15 µm auf die Ablöseschicht (3) bzw. Versiegelungsschicht (4) aufgedruckt und bei 70 - 120 °C getrocknet werden.

In einem weiteren Schritt erfolgt nun das Auftragen der Haftschicht (6) (Beispiel 18), die je nach Anwendung zwischen 0,3 - 10 µm betragen kann, jedoch bevorzugt in einem Bereich von 0,5 - 2 µm eingesetzt wird. Das bevorzugte Druckverfahren ist der Tiefdruck.

### Beispiel 20: Lasermarkierung- und Beschriftung mit Sicherheitsmerkmalen

Die Beschriftungsfolien sind mit den zu beschriftenden Produkten und Dokumenten in engen Kontakt zu bringen. Dies kann z.B. durch eine mechanische Zuführung der Beschriftungsfolien in einer Abrolleinrichtung an das Produkt und Dokument heran oder durch Anlegen eines Vakuums, das die Beschriftungsfolie an das Produkt bzw. Dokument ansaugt, erfolgen. Bei klebenden Haftschichten ist auch ein manuelles Anheften möglich.

Folgende Laser und Laserparameter sind bevorzugt.

**Tabelle 2: Laserparameter**

| **Laser typ** | **Mittlere Ausgangsleistung [W]** | **Wellenlänge [µm]** | **Brennweite [mm]** | **Laserintensität [%]** | **Geschwindigkeit [mm/s]** | **Betriebsart** |
|---|---|---|---|---|---|---|
| Nd-YAG | 12 | 1,064 | 163 | 50-95 | 100-5000 | cw |
| Nd-YVO₄ | 16 | 1,064 | 163 | 50-95 | 100-5000 | QS (5-100 kHz) |
| CO₂ | 25 | 10,6 | 150; 250 | 40-70 | 250-1200 bits/ms | cw |
| Nd-YVO₄ | 4 | 0,532 | 160 | 50-95 | 100-1500 | QS (10-100 kHz) |
| Nd-YVO₄ | 1,5 | 0,355 | 160 | 50-95 | 100-500 | QS (10-100 kHz) |

## Patentansprüche

1. Verfahren zur flexiblen und individuellen Kennzeichnung von Produkten, Wert- und Sicherheitsdokumenten mit fälschungs- und kopiersicheren Merkmalen, **dadurch gekennzeichnet, dass** nicht kopierbare Sicherheitsmerkmale in ein Schichtsystem eingearbeitet werden und durch Laserstrahlung in oder auf das Produkt, Wert- oder Sicherheitsdokument transferiert werden.

2. Verfahren nach Anspruch 1, **dadurch gekennzeichnet, dass** die Laserenergie von einem lasersensitiven Stoff absorbiert und in Wärmeenergie umgewandelt wird und zum Ablösen der Sicherheitsmerkmale und deren Übertrag in die bzw. auf das zu kennzeichnende Wert- oder Sicherheitsdokument führt.

3. Verfahren nach Anspruch 1 oder 2, **dadurch gekennzeichnet, dass** der lasersensitive Stoff ausgewählt ist aus der Gruppe Kohlenstoff, Ruß, Metalloxide, Graphit, Anthracen, Pentaerythrit, Kupferhydroxidphosphaten, Molybdändisulfide, Antimon(III)oxid und Wismuthoxychlorid, Schichtsilikaten, synthetischer oder natürlicher Glimmer, Talkum, Kaolin, Glasplättchen, SiO₂-Plättchen, synthetische trägerfreie Plättchen, plättchenförmige Metalloxide, Siliziumdioxid, LCP's (Liquid Crystal Polymers), holographische Pigmente, Perlglanzpigmente, Mehrschichtpigmente auf Basis plättchenförmiger Substrate beschichtet mit zwei oder mehr Metallen und/oder Metalloxiden, leitfähige Pigmente, beschichtete Graphitplättchen, Metallplättchen, kugelförmige Pigmente aus Al, Cu, Cr, Fe, Au, Ag und Fe und deren Gemische.

4. Verfahren nach einem oder mehreren der Ansprüche 1 bis 3, **dadurch gekennzeichnet, dass** das nicht kopierbare Sicherheitsmerkmal ausgewählt ist der Gruppe IR-Pigment, IR-Farbstoff, IR-upconverter, IR-downconverter, primäres und sekundäres UV-Fluoreszenzpigment, -farbstoff, Phosphoreszenzpigment, Phosphoreszenzfarbstoff, Laserfarbstoff, photochromes Pigment, photochromer Farbstoff, thermochromes Pigment, thermochromer Farbstoff, elektrolumineszierendes Polymer, elektrolumines-zierender Farbstoff, optisch variables Pigment, Perlglanzpigment, Taggants, leitfähiges Pigment, holographisches Pigment, magnetisches Pigment oder deren Gemische.

5. Verfahren nach einem oder mehreren der Ansprüche 1 bis 4, **dadurch gekennzeichnet, dass** man Laser im Wellenlängenbereich von 157 nm bis 10, 6 µm verwendet.

6. Verfahren nach einem oder mehreren der Ansprüche 1 bis 5, **dadurch gekennzeichnet, dass** es sich bei dem Laser um Diodenlaser, Nd:YAG-Laser, YVO₄-Laser oder CO₂-Laser handelt.

7. Verfahren nach einem oder mehreren der Ansprüche 1 bis 6, **dadurch gekennzeichnet, dass** der Lasertransfer im continuous wave- oder im Pulsbetrieb erfolgt.

8. Trägerfoliensystem enthaltend mindestens vier übereinanderliegende Schichten, wobei als erste Schicht eine Laserlichtdurchlässige Trägerfolie (1) dient, auf die eine laserlichtsensitive Energieabsorberschicht (2) aufgebracht ist, anschließend die Ablöseschicht (3), optional eine Versiegelungsschicht (4), das Beschriftungsmedium (5) und gegebenenfalls als letzte Schicht eine Haftschicht (6) aufgebracht ist, **dadurch gekennzeichnet, dass** das Beschriftungsmedium nicht kopierbare Sicherheitsmerkmale enthält.

9. Trägerfoliensystem enthaltend mindestens drei übereinanderliegende Schichten, wobei als erste Schicht eine Laserlicht-durchlässige Trägerfolie (7) dient, die ein oder mehrere laserlichtsensitive Energieabsorber enthält, anschließend die Ablöseschicht (3), optional eine Versiegelungsschicht (4), das Beschriftungsmedium (5) und gegebenenfalls als letzte Schicht eine Haftschicht (6), **dadurch gekennzeichnet, dass** das Beschriftungsmedium nicht kopierbare Sicherheitsmerkmale enthält.

10. Trägerfoliensystem nach Anspruch 8 oder 9, **dadurch gekennzeichnet, dass** das nicht kopierbare Sicherheitsmerkmal ausgewählt ist der Gruppe IR-Pigment, IR-Farbstoff, IR-upconverter, IR-downconverter, primäres und sekundäres UV-Fluoreszenzpigment, -farbstoff, Phosphoreszenzpigment, Phosphoreszenzfarbstoff, Laserfarbstoff, photochromes Pigment, photochromer Farbstoff, thermochromes Pigment, thermochromer Farbstoff, elektrolumineszierendes Polymer, elektrolumines-zierender Farbstoff, optisch variables Pigment, Perlglanzpigment, Taggants, leitfähiges Pigment, holographisches Pigment, magnetisches Pigment oder deren Gemische.

11. Trägerfoliensystem nach einem oder mehreren der Ansprüche 8 bis 10, **dadurch gekennzeichnet, dass** die Ablöseschicht (3) zu mehr als 95 Gew.% aus natürlichen oder synthetischen Wachsen mit einem Schmelzpunkt von 50-140 °C besteht.

12. Trägerfoliensystem nach einem oder mehreren der Ansprüche 8 bis 11, **dadurch gekennzeichnet, dass** die Versiegelungsschicht (4) aus den Polymeren des Styrols, des Vinylchlorids, des Methylmethacrylats bzw. hydroxyfunktioneller Acrylate, Polyvinylfluorid besteht.

13. Trägerfoliensystem nach einem oder mehreren der Ansprüche 8 bis 12, **dadurch gekennzeichnet, dass** das Beschriftungsmedium Polymerkomponenten, Sicherheitsmerkmal(e), Füllstoffe und gegebenenfalls Farbmitteln und/oder Additive enthält.

14. Trägerfoliensystem nach einem oder mehreren der Ansprüche 8 bis 13, **dadurch gekennzeichnet, dass** die Haftschicht (6) zu mehr als 95 Gew.% aus Thermoplasten und Füllstoffen besteht.

15. Trägerfoliensystem nach einem oder mehreren der Ansprüche 8 bis 14, **dadurch gekennzeichnet, dass** die Trägerfolie (1) bzw. (7) aus Polyester, Polyolefine, Polyamide, Polyimide, Polyacetale, Polycarbonate, Polyesterester, Polyetherester, Polymethylmethacrylate, Polyvinylacetal, Polyvinylchlorid, Polystyrol, Acrylnitril-Butadien-Styrol, Acrylnitril-Styrol-Acrylester, Polyetherketone, Polyethersulfone, deren Copolymere und/oder Mischungen besteht.

16. Trägerfoliensystem nach einem oder mehreren der Ansprüche 8 bis 15, **dadurch gekennzeichnet, dass** der lasersensitive Stoff ausgewählt ist aus der Gruppe Kohlenstoff, Ruß, Metalloxide, Graphit, Anthracen, Pentaerythrit, Kupferhydroxidphosphaten, Molybdändisulfide, Antimon(III)oxid und Wismuthoxychlorid, Schichtsilikaten, synthetischer oder natürlicher Glimmer, Talkum, Kaolin, Glasplättchen, SiO₂-Plättchen, synthetische trägerfreie Plättchen, plättchenförmige Metalloxide, Siliziumdioxid, LCP's (Liquid Crystal Polymers), holographische Pigmente, Perlglanzpigmente, Mehrschichtpigmente auf Basis plättchenförmiger Substrate beschichtet mit zwei oder mehr Metallen und/oder Metalloxiden, leitfähige Pigmente, beschichtete Graphitplättchen, Metallplättchen, kugelförmige Pigmente aus Al, Cu, Cr, Fe, Au, Ag und Fe und deren Gemische.

17. Verfahren zur flexiblen und individuellen Kennzeichnung von Produkten, Wert- und Sicherheitsdokumenten mit fälschungs- und kopiersicheren Merkmalen nach einem oder mehreren der Ansprüche 1 bis 7, **dadurch gekennzeichnet, dass** man ein Schichtsystem nach einem oder mehreren der Ansprüche 8 bis 16 verwendet.

18. Produkte, Wert- und Sicherheitsdokumente, die nicht kopierbare Sicherheitsmerkmale aufgebracht nach dem Verfahren gemäß mindestens einem der Ansprüche 1 bis 7 enthalten.

## Claims

1. Process for the flexible and individual labelling of products, documents of value and security documents with counterfeiting- and copy-proof features, **characterised in that** uncopyable security features are incorporated into a layer system and transferred into or onto the product, document of value or security document by means of laser radiation.

2. Process according to Claim 1, **characterised in that** the laser energy is absorbed by a laser-sensitive substance and converted into heat energy and results in detachment of the security features and transfer thereof into or onto the document of value or security document to be labelled.

3. Process according to Claim 1 or 2, **characterised in that** the laser-sensitive substance is selected from the group carbon, carbon black, metal oxides, graphite, anthracene, pentaerythritol, copper hydroxide phosphates, molybdenum disulfides, antimony(III) oxide and bismuth oxychloride, phyllosilicates, synthetic or natural mica, talc, kaolin, glass flakes, SiO₂ flakes, synthetic support-free flakes, flake-form metal oxides, silicon dioxide, LCPs (liquid crystal polymers), holographic pigments, pearlescent pigments, multilayered pigments based on flake-form substrates coated with two or more metals and/or metal oxides, conductive pigments, coated graphite flakes, metal flakes, spherical pigments comprising Al, Cu, Cr, Fe, Au, Ag and Fe, and mixtures thereof.

4. Process according to one or more of Claims 1 to 3, **characterised in that** the uncopyable security feature is selected from the group IR pigment, IR dye, IR upconverter, IR downconverter, primary and secondary UV fluorescent pigment or dye, phosphorescent pigment, phosphorescent dye, laser dye, photochromic pigment, photochromic dye, thermochromic pigment, thermochromic dye, electroluminescent polymer, electroluminescent dye, optically variable pigment, pearlescent pigment, taggants, conductive pigment, holographic pigment, magnetic pigment or mixtures thereof.

5. Process according to one or more of Claims 1 to 4, **characterised in that** lasers in the wavelength range from 157 nm to 10.6 µm are used.

6. Process according to one or more of Claims 1 to 5, **characterised in that** the laser is a diode laser, Nd:YAG laser, YVO₄ laser or CO₂ laser.

7. Process according to one or more of Claims 1 to 6, **characterised in that** the laser transfer takes place in continuous-wave or pulsed mode.

8. Support-film system comprising at least four layers lying one above the other, where the first layer is a support film (1) which is transparent to laser light, to which is applied an energy-absorber layer (2) which is sensitive to laser light, subsequently the detachment layer (3), optionally a sealing layer (4), the inscription medium (5) and optionally an adhesive layer (6) as the final layer is applied, **characterised in that** the inscription medium comprises uncopyable security features.

9. Support-film system comprising at least three layers lying one above the other, where the first layer is a support film (7) which is transparent to laser light and comprises one or more energy absorbers which are sensitive to laser light, subsequently the detachment layer (3), optionally a sealing layer (4), the inscription medium (5) and optionally an adhesive layer (6) as the final layer, **characterised in that** the inscription medium comprises uncopyable security features.

10. Support-film system according to Claim 8 or 9, **characterised in that** the uncopyable security feature is selected from the group IR pigment, IR dye, IR upconverter, IR downconverter, primary and secondary UV fluorescent pigment or dye, phosphorescent pigment, phosphorescent dye, laser dye, photochromic pigment, photochromic dye, thermochromic pigment, thermochromic dye, electroluminescent polymer, electroluminescent dye, optically variable pigment, pearlescent pigment, taggants, conductive pigment, holographic pigment, magnetic pigment or mixtures thereof.

11. Support-film system according to one or more of Claims 8 to 10, **characterised in that** the detachment layer (3) consists of more than 95% by weight of natural or synthetic waxes having a melting point of 50-140°C.

12. Support-film system according to one or more of Claims 8 to 11, **characterised in that** the sealing layer (4) consists of the polymers of styrene, vinyl chloride, methyl methacrylate or hydroxy-functional acrylates or polyvinyl fluoride.

13. Support-film system according to one or more of Claims 8 to 12, **characterised in that** the inscription medium comprises polymer components, security feature(s), fillers and optionally colorants and/or additives.

14. Support-film system according to one or more of Claims 8 to 13, **characterised in that** the adhesive layer (6) consists of more than 95% by weight of thermoplastics and fillers.

15. Support-film system according to one or more of Claims 8 to 14, **characterised in that** the support film (1) or (7) consists of polyesters, polyolefins, polyamides, polyimides, polyacetals, polycarbonates, polyester-esters, polyether-esters, polymethyl methacrylates, polyvinylacetal, polyvinyl chloride, polystyrene, acrylonitrile-butadiene-styrene, acrylonitrile-styrene-acrylate, polyether ketones, polyether sulfones, copolymers and/or mixtures thereof.

16. Support-film system according to one or more of Claims 8 to 15, **characterised in that** the laser-sensitive substance is selected from the group carbon, carbon black, metal oxides, graphite, anthracene, pentaerythritol, copper hydroxide phosphates, molybdenum disulfides, antimony(III) oxide and bismuth oxychloride, phyllosilicates, synthetic or natural mica, talc, kaolin, glass flakes, SiO₂ flakes, synthetic support-free flakes, flake-form metal oxides, silicon dioxide, LCPs (liquid crystal polymers), holographic pigments, pearlescent pigments, multilayered pigments based on flake-form substrates coated with two or more metals and/or metal oxides, conductive pigments, coated graphite flakes, metal flakes, spherical pigments comprising Al, Cu, Cr, Fe, Au, Ag and Fe, and mixtures thereof.

17. Process for the flexible and individual labelling of products, documents of value and security documents with counterfeiting- and copy-proof features according to one or more of Claims 1 to 7, **characterised in that** a layer system according to one or more of Claims 8 to 16 is used.

18. Products, documents of value and security documents which contain uncopyable security features applied by the process according to at least one of Claims 1 to 7.

## Revendications

1. Procédé pour l'étiquetage flexible et individuel de produits, documents de valeur et documents de sécurité avec des caractéristiques de protection contre la contrefaçon et la copie, **caractérisé en ce que** des caractéristiques de sécurité non copiables sont incorporées dans un système laser et sont transférées dans ou sur le produit, document de valeur ou document de sécurité au moyen d'un rayonnement laser.

2. Procédé selon la revendication 1, **caractérisé en ce que** l'énergie laser est absorbée par une substance sensible au laser et est convertie en énergie thermique et provoque un détachement des caractéristiques de sécurité et leur transfert dans ou sur le document de valeur ou document de sécurité à étiqueter.

3. Procédé selon la revendication 1 ou 2, **caractérisé en ce que** la substance sensible au laser est choisie parmi le groupe : carbone, noir de charbon, oxydes de métal, graphite, anthracène, pentaérythritol, phosphates d'hydroxyde de cuivre, disulfures de molybdène, oxyde d'antimoine(III) et oxychlorure de bismuth, phyllosilicates, mica synthétique ou naturel, talc, kaolin, paillettes de verre, paillettes de SiO₂, paillettes sans support synthétiques, oxydes de métal sous forme de paillettes, dioxyde de silicium, LCPs (polymères de cristal liquide), pigments holographiques, pigments nacrés, pigments multicouches basés sur substrats sous forme de paillettes revêtus de deux ou plus de deux métaux et/ou oxydes de métal, pigments conducteurs, paillettes de graphite revêtus, paillettes de métal, pigments sphériques comprenant AI, Cu, Cr, Fe, Au, Ag et Fe, et des mélanges de ceux-ci.

4. Procédé selon une ou plusieurs des revendications 1 à 3, **caractérisé en ce que** la caractéristique de sécurité non copiable est choisie parmi le groupe : pigment IR, colorant IR, convertisseur ascendant IR , convertisseur descendant IR, pigment ou colorant fluorescent UV primaire et secondaire, pigment phosphorescent, colorant phosphorescent, colorant laser, pigment photochromique, colorant photochromique, pigment thermochromique, colorant thermochromique, polymère électroluminescent, colorant électroluminescent, pigment optiquement variable, pigment nacré, marquants, pigment conducteur, pigment holographique, pigment magnétique ou des mélanges de ceux-ci.

5. Procédé selon une ou plusieurs des revendications 1 à 4, **caractérisé en ce que** des lasers dans la plage de longueurs d'onde de 157 nm à 10.6 µm sont utilisés.

6. Procédé selon une ou plusieurs des revendications 1 à 5, **caractérisé en ce que** le laser est un laser à diode, un laser Nd:YAG , un laser YVO₄ ou un laser CO₂.

7. Procédé selon une ou plusieurs des revendications 1 à 6, **caractérisé en ce que** le transfert par laser s'effectue dans un mode onde continue ou un mode pulsé.

8. Système de film support comprenant au moins quatre couches l'étendant les unes au dessus des autres, dans lequel la première couche est un film de support (1) qui est transparent à la lumière laser, sur laquelle est appliquée une couche d'absorbeur d'énergie (2) qui est sensible à la lumière laser, puis ensuite la couche de détachement (3), optionnellement une couche d'étanchéité (4), le milieu d'inscription (5) et optionnellement une couche adhésive (6) en tant que couche finale est appliquée, **caractérisé en ce que** le milieu d'inscription comprend des caractéristiques de sécurité non copiables.

9. Système de film support comprenant au moins trois couches l'étendant les unes au dessus des autres, dans lequel la première couche est un film de support (7) qui est transparent à la lumière laser et qui comprend un ou plusieurs absorbeurs d'énergie qui sont sensibles à la lumière laser, puis ensuite la couche de détachement (3), optionnellement une couche d'étanchéité (4), le milieu d'inscription (5) et optionnellement une couche adhésive (6) en tant que couche finale, **caractérisé en ce que** le milieu d'inscription comprend des caractéristiques de sécurité non copiables.

10. Système de film support selon la revendication 8 ou 9, **caractérisé en ce que** la caractéristique de sécurité non copiable est choisie parmi le groupe : pigment IR, colorant IR, convertisseur ascendant IR , convertisseur descendant IR, pigment ou colorant fluorescent UV primaire et secondaire, pigment phosphorescent, colorant phosphorescent, colorant laser, pigment photochromique, colorant photochromique, pigment thermochromique, colorant thermochromique, polymère électroluminescent, colorant électroluminescent, pigment optiquement variable, pigment nacré, marquants, pigment conducteur, pigment holographique, pigment magnétique ou des mélanges de ceux-ci.

11. Système de film support selon une ou plusieurs des revendications 8 à 10, **caractérisé en ce que** la couche de détachement (3) est constituée de plus de 95% en poids de cires naturelles ou synthétiques ayant un point de fusion de 50-140°C.

12. Système de film support selon une ou plusieurs des revendications 8 à 11, **caractérisé en ce que** la couche d'étanchéité (4) est constituée des polymères de styrène, chlorure de vinyle, méthacrylate de méthyle ou acrylates hydroxy-fonctionnels ou fluorure de polyvinyle.

13. Système de film support selon une ou plusieurs des revendications 8 à 12, **caractérisé en ce que** le milieu d'inscription comprend des composants polymère, une ou des caractéristique(s) de sécurité, des agents de remplissage et optionnellement des colorants et/ou des additifs.

14. Système de film support selon une ou plusieurs des revendications 8 à 13, **caractérisé en ce que** la couche adhésive (6) est constituée de plus de 95% en poids d'agents thermoplastiques et de remplissage.

15. Système de film support selon une ou plusieurs des revendications 8 à 14, **caractérisé en ce que** le film de support (1) ou (7) est constitué de polyesters, polyoléfines, polyamides, polyimides, polyacétals, polycarbonates, polyester-esters, polyéther-esters, méthacrylates de polyméthyle, polyvinylacétal, chlorure de polyvinyle, polystyrène, acrylonitrile-butadiène-styrène, acrylonitrile-styrène-acrylate, cétones de polyéther, sulfones de polyéther, copolymères et/ou des mélanges de ceux-ci.

16. Système de film support selon une ou plusieurs des revendications 8 à 15, **caractérisé en ce que** la substance sensible au laser est choisie parmi le groupe : carbone, noir de charbon, oxydes de métal, graphite, anthracène, pentaérythritol, phosphates d'hydroxyde de cuivre, disulfures de molybdène, oxyde d'antimoine-(III) et oxychlorure de bismuth, phyllosilicates, mica synthétique ou naturel, talc, kaolin, paillettes de verre, paillettes de SiO₂, paillettes sans support synthétiques, oxydes de métal sous forme de paillettes, dioxyde de silicium, LCPs (polymères de cristal liquide), pigments holographiques, pigments nacrés, pigments multicouches basés sur substrats sous forme de paillettes revêtus de deux ou plus de deux métaux et/ou oxydes de métal, pigments conducteurs, paillettes de graphite revêtus, paillettes de métal, pigments sphériques comprenant AI, Cu, Cr, Fe, Au, Ag et Fe, et des mélanges de ceux-ci.

17. Procédé pour l'étiquetage flexible et individuel de produits, documents de valeur et documents de sécurité avec des caractéristiques de protection contre la contrefaçon et la copie selon une ou plusieurs des revendications 1 à 7, **caractérisé en ce qu'**un système de couches selon une ou plusieurs des revendications 8 à 16 est utilisé.

18. Produits, documents of value et documents de sécurité qui contiennent des caractéristiques de sécurité non copiables appliquées par le procédé selon au moins l'une des revendications 1 à 7.
